# EUROPÄISCHE PATENTSCHRIFT

(11) **EP 1 936 042 B1**
(45) Veröffentlichungstag und Bekanntmachung des Hinweises auf die Patenterteilung: **22.04.2009**
(21) Anmeldenummer: 06026282.1
(22) Anmeldetag: 19.12.2006
(51) Int. Cl.: E02D 31/00, E02B 3/16, E02B 3/12, C09K 17/00, E02D 15/10, E02B 5/02

(54) **Selbstdichtendes Abdichtungsmaterial zur Abdichtung von Bodenflächen**
Self-sealing material for sealing floor areas
Matériau autoétanche pour l'étanchéification de surfaces de sols

(43) Veröffentlichungstag der Anmeldung: 25.06.2008
(73) Patentinhaber: Matthäi Bauunternehmen GmbH & Co. KG, 27283 Verden (DE)
(72) Erfinder: Fischer, Jürgen, 27308 Kirchlinteln (DE)
(74) Vertreter: Manasse, Uwe

(56) Entgegenhaltungen:
- EP-A- 0 684 296
- EP-A- 0 684 344
- EP-A- 0 716 806
- EP-A1- 0 631 018
- EP-A2- 0 310 771
- EP-A2- 0 402 844
- WO-A-87/03225
- DE-A1- 2 332 725
- DE-A1- 4 033 506
- DE-A1- 19 836 818
- FR-A- 2 201 690
- GB-A- 2 098 139
- NL-A- 6 711 308
- US-A- 4 501 788

## Beschreibung

Die vorliegende Erfindung betrifft ein selbstdichtendes schüttbares Abdichtungsmaterial zur In-situ-Abdichtung von Bodenflächen unter Wasser, wie beispielsweise Sohlen und Böschungen von Kanälen oder dergleichen, ein Verfahren zur Herstellung desselben sowie ein Verfahren zur In-situ-Abdichtung von Bodenflächen unter Wasser, wie beispielsweise Sohlen und Böschungen von Kanälen oder dergleichen, bei dem eine tonige Erdstoffmasse zur Homogenisierung zunächst aufbereitet und anschließend auf die Bodenfläche aufgebracht wird.

Aus der DE 198 36 818 C2 ist ein Verfahren zur Abdichtung von Bodenflächen, insbesondere unter Wasser, wie beispielsweise Sohlen und Böschungen von Kanälen oder dergleichen, bei dem eine tonige Erdstoffinasse zur Homogenisierung zunächst aufbereitet und anschließend auf die Bodenfläche aufgebracht wird, bekannt. Genauer gesagt wird bei dem bekannten Verfahren die aufbereitete tonige Erdstoffmasse in eine Vielzahl dreidimensionaler Körper zerteilt, werden die so hergestellten Körper auf die Bodenfläche aufgebracht und die sich auf der Bodenfläche befindlichen Körper so bearbeitet, dass sich die Vielzahl dreidimensionaler Körper zu einer dichten Schicht verformt.

Das bekannte Verfahren ist durch den Bearbeitungsschritt recht zeitaufwendig und damit teuer.

Die EP-A-0 684 296 betrifft die Abdichtung von natürlichen Böden oder Sanden und offenbart eine quellfähige Smektit-Dichtschicht. Die Smektit-Dichtschicht weist ein Gemisch aus Smektit und niedrigquellenden Tonmineralien auf. Zusätzlich enthält die quellfähige Smektit-Dichtschicht ein nichtionisches organisches Wasserretektionsmittel. Das Smektit dient als Quellmittel zur Herabsetzung der Wasserdurchlässigkeit und damit zur Verfüllung von vorhandenen Hohlräumen.

Die EP-A-0 684 344 trifft die Abdichtung von Deponien, Tankstellen und Wasserrohren. Das dazu verwendete Dichtmaterial enthält mindestens eine Dichtschicht zwischen Geotextilschichten. Ein organfiler Smektit quillt bei Kontakt mit organischen Flüssigkeiten auf. Der dabei entstehende Quelldruck führt zur Verfüllung von Teichenzwischenräumen in der Dichtschicht und damit zu einer Kompaktierung, wodurch eine Sperrschicht entsteht, welche das Durchdringen von organischer Flüssigkeit verhindert.

Die EP-A-0 716 806 ist auf ein hochporöses Granulat zur Verwendung als Tierstreu gerichtet. Es besteht aus einem hochquellfähigen Material und einem flüssigkeitsaufnehmenden und -haltenden Material.

Der Erfindung liegt somit die Aufgabe zugrunde, eine weniger zeitaufwendige Abdichtung von Bodenflächen unter Wasser, wie beispielsweise Sohlen und Böschungen von Kanälen oder dergleichen, zu ermöglichen.

Erfindungsgemäß wird diese Aufgabe gelöst durch ein selbstdichtendes schüttbares Abdichtungsmaterial zur In-situ-Abdichtung von Bodenflächen unter Wasser, wie beispielsweise Sohlen und Böschungen von Kanälen oder dergleichen, umfassend eine Vielzahl von dreidimensionalen, vorzugsweise scheiben- oder plattenförmigen, Körpern, die jeweils aus einer homogenisierten Mischung aus toniger Erdstoffmasse und mindestens einem bei Kontakt mit Wasser quellenden Quellmaterial bestehen. Bei der tonigen Erdstoffmasse kann es sich um, vorzugsweise aufbereiteten, Ton handeln. Das Quellmaterial kann beispielsweise aus Bentonitpulver, Bentonitperlen oder Bentonitpellets bestehen.

Gemäß einem weiteren Aspekt der vorliegenden Erfindung wird diese Aufgabe gelöst durch ein Verfahren zur Herstellung eines selbstdichtenden schüttbaren Abdichtungsmaterials zur In-situ-Abdichtung von Bodenflächen unter Wasser, wie beispielsweise Sohlen und Böschungen von Kanälen oder dergleichen, dadurch gekennzeichnet, dass tonige Erdstoffmasse unter Zusatz von mindestens einem bei Kontakt mit Wasser quellenden Quellmaterial homogenisiert wird, das resultierende Material verdichtet und zu einer Vielzahl von dreidimensionalen Körpern geformt wird.

Weiterhin wird diese Aufgabe gemäß einem weiteren Aspekt gelöst durch ein Verfahren zur In-situ-Abdichtung von Bodenflächen unter Wasser, wie beispielsweise Sohlen und Böschungen von Kanälen oder dergleichen, bei dem eine tonige Erdstoffmasse zur Homogenisierung zunächst aufbereitet und anschließend auf die Bodenfläche aufgebracht wird, dadurch gekennzeichnet, dass beim Homogenisieren der tonigen Erdstoffmasse mindestens ein bei Kontakt mit Wasser quellendes Quellmaterial zugesetzt wird, das resultierende Material zu einer Vielzahl von dreidimensionalen Körpern geformt wird, die so geformten Körper auf die Bodenfläche aufgebracht werden und auf die aufgebrachten Körper mindestens eine Schutzschicht aufgebracht wird. Die aufbereitete Erdstoffmasse kann mit dem Quellmaterial vor Ort, das heißt auf der Baustelle, oder aber vorab gemischt werden. Die Schutzschicht dient gleichzeitig als Ballastschicht. Die dreidimensionalen Körper können zum Beispiel Würfelform, Quaderform, Scheibenform, Linsenform, Gerstenkornform oder ähnliches aufweisen.

Bei dem Verfahren zur Herstellung eines selbstdichtenden schüttbaren Abdichtungsmaterials kann vorgesehen sein, dass die so geformten Körper getrocknet werden.

Weiterhin kann bei dem Verfahren zur Herstellung eines selbstdichtenden schüttbaren Abdichtungsmaterials vorgesehen sein, dass das resultierende Material verdichtet und zur Vielzahl von dreidimensionalen Körpern geformt wird. Die dreidimensionalen Körper können zum Beispiel Würfelform, Quaderform, Scheibenform, Linsenform, Gerstenkornform oder ähnliches aufweisen.

Weiterhin können die dreidimensionalen Körper mittels Heißluft oder Mikrowellen getrocknet werden.

Insbesondere können die dreidimensionalen Körper auf einem Rüttelrost getrocknet werden.

Vorteilhafterweise sind die dreidimensionalen Körper scheiben- oder plättchenförmig. Dadurch sind die dreidimensionalen Körper für den Einbau im Böschungsbereich besonders geeignet und lassen sich damit hohe Lagerungsdichten erzielen.

Bei dem Verfahren zur In-situ-Abdichtung von Bodenflächen kann vorgesehen sein, daß die so geformten Körper getrocknet werden, bevor sie auf die Bodenfläche aufgebracht werden.

Weiterhin kann vorgesehen sein, dass das mindestens eine Quellmaterial Bentonitpulver, Bentonitperlen oder Bentonitpellets ist.

Vorteilhafterweise sind die dreidimensionalen Körper scheiben- oder plättchenförmig.

Weiterhin kann vorgesehen sein, dass die oder mindestens eine Schutzschicht eine Filterschicht oder eine Schicht aus Wasserbausteinen ist.

Gemäß einer besonderen Ausführungsform der Erfindung kann vorgesehen sein, dass direkt auf die Schicht aus den geformten Körpern eine Trennschicht, vorzugsweise aus Tonschnitzeln, aufgebracht wird.

Gemäß einer weiteren besonderen Ausführungsform der Erfindung ist die Bodenfläche eine Kanalsohle, wird vor Aufbringen der geformten Körper auf die Kanalsohle das Planum hergestellt und eine Trennschicht, vorzugsweise aus Tonschnitzeln, auf das Planum aufgebracht.

Der Erfindung liegt die überraschende Erkenntnis zugrunde, dass durch die Verwendung von Quellmaterial eine selbstdichtende Abdichtung bzw. Quelldichtung erzielt wird, wodurch ein nachfolgender Bearbeitungsschritt entfallen kann. Beim Einbau der Dichtungsschicht entstehen keine Hohllagen zwischen beispielsweise einer Kanalsohle und der Dichtungsschicht, da sich die einzelnen Körper bzw. Formkörper der Kanalsohle anpassen.

Durch die selbstständige Andichtung der horizontalen Quellwirkung werden Arbeits- und Stoßfugen in der Flächendichtung vermieden.

Eine Andichtung an vorhandene Bauwerke, Spundbohlen oder vorhandene Dichtungen, insbesondere Tondichtungen, erfolgt selbstständig ohne manuelle oder mechanische Nachbearbeitung.

Die Flächendichtung besitzt eine selbstheilende Wirkung bei Beschädigungen oder Setzungen.

Es erfolgt eine individuelle Anpassung an die Anforderungen der Baumaßnahme bezüglich der Abdichtungsgeschwindigkeit und der Einbaustärke der Körper, insbesondere Formkörper.

Mittels der vorliegenden Erfindung ist die Herstellung von großen abgedichteten Flächen in kurzer Bauzeit und mit geringem Personal- und Maschinenaufwand möglich.

Weitere Merkmale und Vorteile der Erfindung ergeben sich aus den Ansprüchen und der nachstehenden Beschreibung, in der Ausführungsbeispiele der vorliegenden Erfindung anhand der schematischen Zeichnungen im einzelnen erläutert werden, in denen:
- Figur 1: ein Beispiel für ein selbstdichtendes Abdichtungsmaterial im Laufe des Quellens jeweils in einer perspektivischen Ansicht von oben und in Schnittansicht zeigt;
- Figur 2: eine Schnittansicht im Bereich einer Kanalsohle mit einer Abdichtung aus einem Abdichtungsmaterial gemäß einer besonderen Ausführungsform der vorliegenden Erfindung vor dem Quellen zeigt;
- Figur 3: eine Ansicht wie Figur 2, jedoch nach dem Quellen zeigt;
- Figur 4: eine Ansicht wie Figur 3, jedoch im Bereich eines Bauwerks bzw. einer Spundbohle zeigt;
- Figur 5: eine Vorrichtung zum Aufbringen eines selbstdichtenden Abdichtungsmaterials zeigt; und
- Figur 6: eine weitere Seitenansicht der Vorrichtung von Figur 5 zeigt.

Figur 1 zeigt einen scheibenförmigen Körper 10, der aus Ton 12 und damit vermischtem Quellmaterial 14 besteht. Das Quellmaterial 14 kann beispielsweise aus Bentonitperlen bestehen. Der Körper 10 kann getrocknet und fest sein. Bei Kontakt mit Wasser (nicht gezeigt), beginnt das Quellmaterial 14 zu quellen. In Figur 1 ist von oben nach unten dargestellt, wie das Quellmaterial 14 zu quellen anfängt und immer größer wird.

Die Körper 10 können je nach Einsatzort und Einsatzbedingung unterschiedliche Formen aufweisen. Der Körper 10 wird durch Homogenisieren von natürlichem Ton und Zusetzen von Quellmaterial bzw. Quellmaterialien, so dass es zu einer gleichmäßigen Verteilung in der Tonmasse kommt, und nachfolgendes Verdichten sowie spezielle Formgebung hergestellt. Unverzüglich nach der Herstellung werden die Körper mittels Heißluft oder Mikrowellen auf einem Rüttelrost so weit getrocknet, dass ein Verkleben der einzelnen Körper 10 verhindert und ein verformungsarmes Transportieren und Zwischenlagern ermöglicht wird. Außerdem wird durch die Trocknung der Quellprozess des Quellmaterials unterbrochen.

Die Größe der Körper 10 ist zwar von den Bedingungen des Einzelfalls abhängig, jedoch werden grundsätzlich möglichst kleine Körper angestrebt, um eine möglichst hohe Lagerungsdichte der Körper in einer Flächenabdichtung zu erzielen.

Figur 2 zeigt eine Schnittansicht im Bereich einer Kanalsohle 16. Auf der Kanalsohle 16 ist das Planum 18 hergestellt. Zur Vermeidung von Vermischen mit den anstehenden Sanden der Kanalsohle 16 erfolgt der Einbau einer Trennschicht 20 aus Tonschnitzeln. Darauf ist eine Vielzahl der in Figur 1 gezeigten Körper 10 in Form einer Abdichtungsschicht 22 aufgebracht. Über der Abdichtungsschicht 22 ist eine weitere Trennschicht 24 aus Tonschnitzeln aufgebracht, um eine Vermischung mit den nachfolgenden Filterschichten 26 und 28 zu verhindern. Auf der Filterschicht 28 ist dann noch eine Schicht 30 aus Wasserbausteinen aufgebracht. Die Filterschichten 26 und 28 sowie die Schicht 30 dienen gleichzeitig als Ballastschichten.

Wenn die Körper 10 an die zu dichtende Position eingebracht werden, wobei dies je nach Größe mehrere Tausend Körper pro Quadratmeter sein können, kommen die Körper 10 an ihrer Oberfläche mit Wasser in Berührung und werden plastisch. Die äußeren in den Körpern 10 eingebrachten Bentonitperlen als Quellmaterial 14 beginnen mit der Wasserabsorption. Dadurch nehmen die Körper 10 an Volumen zu (siehe Figur 3) und beginnen, die zu dichtende Fläche eigenständig abzudichten. Durch die weiter fortschreitende Wasseraufnahme der Körper 10 werden diese laufend plastischer, so dass der Quellvorgang weiter voranschreitet.

Unmittelbar nach dem Einbau der Abdichtungsschicht 22 werden die weiteren Schichten 24, 26, 28 und 30, je nach Anforderung, aufgebracht. Die Ballastschichten bewirken eine mechanische vertikale Vorverdichtung der Abdichtungsschicht 22.

Das nunmehr weiter in die Abdichtungsschicht 22 eindringende Wasser wird fortlaufend durch das Quellmaterial 14 in den Körpern 10 absorbiert, so dass es kontinuierlich zu einer Volumenzunahme der Körper 10 kommt (siehe Figur 3). Die Körper 10 verkeilen sich und dichten die Fläche hydraulisch in der horizontalen Lage ab (siehe Figur 3). Die Ausdehnung der Körper 10 kann nur in der Horizontalen erfolgen, da vertikal die Fläche ballastiert ist. Somit ist auch eine Andichtung an vorhandenen Bauwerken, Spundbohlen und Tonflächen möglich, ohne dass eine mechanische Nachbearbeitung erforderlich ist.

Nachdem die oberen Körper 10 aufgrund der Volumenzunahmen die zu dichtende Fläche im oberen Bereich abgedichtet haben und ein weiteres Eindringen von Wasser verhindert wird, wird der untere Bereich der Abdichtungsschicht 22 an einer weiteren Reaktion mit dem Wasser gehindert, so dass der Quellvorgang unterbrochen wird. Dieser untere Bereich besitzt nun jedoch noch weiteres ungenutztes Quellpotential.

Sollten im oberen Bereich der Abdichtungsschicht 22 mechanische Beschädigungen oder Setzungsrisse auftreten, ist der untere Bereich der Abdichtungsschicht 22 in der Lage, diese Beschädigungen selbstständig nachzudichten, da dieser noch Quellpotential besitzt.

Außerdem ist mit diesem Verfahren zur Abdichtung ein Reparieren von großflächigen Beschädigungen ebenfalls problemlos möglich.

Durch die Dosierung der Quellmaterial- und Tonanteile sowie Größe und Stärke der Körper 10 können das Quellvolumen und die Quellgeschwindigkeit eingestellt werden. Somit kann die Abdichtung mit Körpern 10 bzw. Formkörpern aus Ton an die Anforderungen der einzelnen Baumaßnahme individuell angepasst werden.

Figur 4 zeigt die Abdichtungssituation im Bereich eines Bauwerks bzw. einer Spundbohle 32. Die Andichtung der Abdichtungsschicht 22 an die Spundbohle 32 erfolgt selbstständig.

In den Figuren 5 und 6 ist eine Vorrichtung 34 zum Aufbringen der Körper 10 als Abdichtungsschicht dargestellt. Besagte Vorrichtung dient auch zum Aufbringen der Trenn-und Filterschichten. Besagte Vorrichtung 34 weist neben einer Schütteinrichtung 36 für Schüttgut 38 eine Schüttgutleiteinrichtung aus einem wasserdurchlässigen und flexiblen Material, im vorliegenden Fall Kettenmatten 40 und 42 auf. Die Kettenmatten 40 und 42 erstrecken sich vertikal parallel zueinander an zwei gegenüberliegenden Seiten der Vorrichtung 34. Genauer gesagt erstrecken sie sich im rechten Winkel zu zwei gegenüberliegend angeordneten Schwimmkörpern 44 und 46. Die Kettenmatten sind auf Halterollen 48 und 50 aufrollbar und daran befestigt. Mittels der Halterollen 48, 50 können sie je nach Bedarf und Tiefe des Wassers 54 mehr oder weniger weit nach unten abgelassen werden. Durch die Schüttgutleiteinrichtung wird verhindert, dass das Schüttmaterial aus dem vorgesehenen Schüttkorridor abdriftet und somit nicht mehr lagegenau positioniert werden kann. Entsprechend den Anforderungen an die Einbaugenauigkeit und Besonderheiten der Baustelle können Kettenmatten an allen Seiten der Schütteinrichtung montiert werden, so dass diese einen Schüttkorridor bilden.

In Figur 5 befindet sich die Vorrichtung 34 noch neben der Stelle mit eingebautem Schüttgut 52 aus den oben beschriebenen dreidimensionalen Körpern, während sie in Figur 6 über dem eingebauten Schüttgut 52 angeordnet ist.

Die in der vorliegenden Beschreibung, in den Zeichnungen sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein.

## Patentansprüche

1. Selbstdichtendes schüttbares Abdichtungsmaterial zur in-situ-Abdichtung von Bodenflächen unter Wasser (54), wie beispielsweise Sohlen (16) und Böschungen von Kanälen oder dergleichen, umfassend eine Vielzahl von dreidimensionalen, vorzugsweise scheiben- oder plattenförmigen, Körpern (10), die jeweils aus einer homogenisierten Mischung aus toniger Erdstoffmasse und mindestens einem bei Kontakt mit Wasser (54) quellenden Quellmaterial (14) bestehen.

2. Verfahren zur Herstellung eines selbstdichtenden schüttbaren Abdichtungsmaterials, gemäß Anspruch 1, zur in-situ-Abdichtung von Bodenflächen unter Wasser (54), wie beispielsweise Sohlen (16) und Böschungen von Kanälen oder dergleichen,
**dadurch gekennzeichnet, dass**
tonige Erdstoffmasse unter Zusatz von mindestens einem bei Kontakt mit Wasser (54) quellenden Quellmaterial (14) homogenisiert wird,
das resultierende Material verdichtet und zu einer Vielzahl von dreidimensionalen Körpern (10) geformt wird.

3. Verfahren nach Anspruch 2, **dadurch gekennzeichnet, dass** die so geformten Körper (10) getrocknet werden.

4. Verfahren nach Anspruch 2 oder 3, **dadurch gekennzeichnet, dass** das resultierende Material verdichtet und zur Vielzahl von dreidimensionalen Körpern (10) geformt wird.

5. Verfahren nach einem der Ansprüche 2 bis 4, **dadurch gekennzeichnet, dass** die dreidimensionalen Körper (10) mittels Heißluft oder Mikrowellen getrocknet werden.

6. Verfahren nach einem der Ansprüche 2 bis 5, **dadurch gekennzeichnet, dass** die dreidimensionalen Körper (10) auf einem Rüttelrost getrocknet werden.

7. Verfahren nach einem der Ansprüche 2 bis 6, **dadurch gekennzeichnet, dass** die dreidimensionalen Körper (10) scheiben- oder plättchenförmig sind.

8. Verfahren zur in-situ-Abdichtung von Bodenflächen unter Wasser (54), wie beispielsweise Sohlen (16) und Böschungen von Kanälen oder dergleichen, bei dem eine tonige Erdstoffmasse zur Homogenisierung zunächst aufbereitet und anschließend auf die Bodenfläche aufgebracht wird,
**dadurch gekennzeichnet, dass**
beim Homogenisieren der tonigen Erdstoffmasse mindestens ein bei Kontakt mit Wasser (54) quellendes Quellmaterial (14) zugesetzt wird, das resultierende Material zu einer Vielzahl von dreidimensionalen Körpern (10) geformt wird,
die so geformten Körper (10) auf die Bodenfläche aufgebracht werden und auf die aufgebrachten Körper (10) mindestens eine Schutzschicht aufgebracht wird.

9. Verfahren nach Anspruch 8, **dadurch gekennzeichnet, dass** die so geformten Körper (10) getrocknet werden, bevor sie auf die Bodenfläche aufgebracht werden.

10. Verfahren nach Anspruch 7 oder 8, **dadurch gekennzeichnet, dass** das mindestens eine Quellmaterial (14) Bentonitpulver, Bentonitperlen oder Bentonitpellets ist.

11. Verfahren nach einem der Ansprüche 7 bis 10, **dadurch gekennzeichnet, dass** die dreidimensionalen Körper (10) scheiben- oder plättchenförmig sind.

12. Verfahren nach einem der Ansprüche 8 bis 11, **dadurch gekennzeichnet, dass** die oder mindestens eine Schutzschicht eine Filterschicht (26, 28) oder eine Schicht (30) aus Wasserbausteinen ist.

13. Verfahren nach einem der Ansprüche 8 bis 12, **dadurch gekennzeichnet, dass** direkt auf die Schicht (30) aus den geformten Körpern (10) eine Trennschicht (24), vorzugsweise aus Tonschnitzeln, aufgebracht wird.

14. Verfahren nach einem der vorangehenden Ansprüche, **dadurch gekennzeichnet, dass** die Bodenfläche eine Kanalsohle (16) ist, vor Aufbringen der geformten Körper (10) auf die Kanalsohle (16) das Planum (18) hergestellt und eine Trennschicht (20), vorzugsweise aus Tonschnitzeln, auf das Planum (18) aufgebracht wird.

## Claims

1. Self-sealing pourable sealing material for in-situ sealing of ground areas under water (54), such as for example bases (16) and side slopes of canals or similar, comprising a plurality of three-dimensional, preferably disc or plate-shaped bodies (10) each consisting of a homogenised mixture of clayey earth material and at least one swelling material (14) which swells on contact with water (54).

2. Method of producing a self-sealing pourable sealing material according to claim 1 for in-situ sealing of ground areas under water (54), such as for example bases (16) and side slopes of canals or similar,
**characterised in that**
the clayey earth material is homogenised by the addition of at least one swelling material (14) which swells on contact with water (54),
the resulting material is compressed and formed into a plurality of three-dimensional bodies (10).

3. Method according to claim 2, **characterised in that** the bodies (10) thus formed are dried.

4. Method according to claim 2 or 3, **characterised in that** the resulting material is compressed and formed into the plurality of three-dimensional bodies (10).

5. Method according to one of claims 2 to 4, **characterised in that** the three-dimensional bodies (10) are dried by means of hot air or microwaves.

6. Method according to one of claims 2 to 5, **characterised in that** the three-dimensional bodies (10) are dried on a vibratory grid.

7. Method according to one of claims 2 to 6, **characterised in that** the three-dimensional bodies (10) are disc or plate-shaped.

8. Method for in-situ sealing of ground areas under water (54), such as for example bases (16) and side slopes of canals or similar, in which a clayey earth material is firstly prepared for homogenisation and then applied onto the ground area,
**characterised in that**
during homogenisation of the clayey earth material at least one swelling material (14) which swells on contact with water (54) is added, the resulting material is formed into a plurality of three-dimensional bodies (10),
the bodies (10) so formed are applied onto the ground area and at least one protective layer is applied onto the bodies (10) so placed.

9. Method according to claim 8, **characterised in that** the bodies (10) so formed are dried before being applied onto the ground area.

10. Method according to claim 7 or 8, **characterised in that** the at least one swelling material (14) is bentonite powder, bentonite pearls or bentonite pellets.

11. Method according to one of claims 7 to 10, **characterised in that** the three-dimensional bodies (10) are disc or plate-shaped.

12. Method according to one of claims 8 to 11, **characterised in that** the, or at least one, protective layer is a filter layer (26, 28) or a layer (30) of hydraulic engineering bricks.

13. Method according to one of claims 8 to 12, **characterised in that** a separation layer (24), preferably made from clay chips, is applied directly onto the layer (30) consisting of the formed bodies (10).

14. Method according to one of the preceding claims, **characterised in that** the ground area is a canal base (16), and prior to application of the formed bodies (10) onto the canal base (16), the bed (18) is created and a separation layer (20), preferably made from clay chips, is applied onto the bed (18).

## Revendications

1. Matériau autoétanche susceptible d'être épandu, pour l'étanchéification in-situ de surfaces de sol situées sous l'eau (54), telles que, par exemple, des soles (16) et des talus de canaux ou analogues, comprenant un pluralité de corps (10) tridimensionnels, de préférence en forme de disques ou de plaques, chacun composé d'un mélange homogénéisé d'une masse de sol argileuse et d'au moins un matériau gonflant (14), gonflant au contact de l'eau (54).

2. Procédé de fabrication d'un matériau autoétanche susceptible d'être épandu selon la revendication 1, pour l'étanchéification in-situ de surfaces de sol situées sous l'eau (54), telles que, par exemple, des soles (16) et des talus de canaux ou analogues
**caractérisé en ce que**
la masse de sol argileuse est homogénéisée avec addition d'au moins un matériau gonflant (14), gonflant au contact de l'eau (54),
le matériau résultant est compacté et formé en une pluralité de corps (10) tridimensionnels.

3. Procédé selon la revendication 2, **caractérisé en ce que** les corps (10) ainsi formés sont séchés.

4. Procédé selon la revendication 2 ou 3, **caractérisé en ce que** le matériau résultant est compacté et formé pour donner une pluralité de corps (10) tridimensionnels.

5. Procédé selon l'une des revendications 2 à 4, **caractérisé en ce que** les corps (10) tridimensionnels sont séchés au moyen d'air chaud ou de micro-ondes.

6. Procédé selon l'une des revendications 2 à 5, **caractérisé en ce que** les corps (10) tridimensionnels sont séchés sur une grille vibrante.

7. Procédé selon l'une des revendications 2 à 6, **caractérisé en ce que** les corps (10) tridimensionnels sont en forme de disques ou de plaques.

8. Procédé pour l'étanchéification in-situ de surfaces de sol situées sous l'eau (54), telles que, par exemple, des soles (16) et des talus de canaux ou analogues, dans lequel une masse de sol argileuse devant être homogénéisée est d'abord traitée et ensuite appliquée sur la surface de sol,
**caractérisé en ce que,**
lors de l'homogénéisation de la masse de sol argileuse, au moins un matériau gonflant (14), gonflant au contact de l'eau (54), est ajouté, le matériau résultant est formé en une pluralité de corps (10) tridimensionnels,
les corps (10) ainsi formés sont appliqués sur la surface de sol et au moins une couche de protection est appliquée sur les corps (10) appliqués.

9. Procédé selon la revendication 8, **caractérisé en ce que** les corps (10) ainsi formés sont séchés avant d'être appliqués sur la surface de sol.

10. Procédé selon la revendication 7 ou 8, **caractérisé en ce que** le au moins un matériau gonflant (14) est une poudre de bentonite, des perles de bentonite ou des boulettes de bentonite.

11. Procédé selon l'une des revendications 7 à 10, **caractérisé en ce que** les corps (10) tridimensionnels sont en forme de disques ou de plaques.

12. Procédé selon l'une des revendications 8 à 11, **caractérisé en ce que** la, ou au moins une couche protectrice, est une couche filtrante (26, 28) ou un couche (30) formée d'éléments de construction hydrauliques.

13. Procédé selon l'une des revendications 8 à 12, **caractérisé en ce qu'**une couche de séparation (24), de préférence formée de râpures d'argile, est appliquée directement sur la couche (30) composée des corps (10) formés.

14. Procédé selon l'une des revendications précédentes, **caractérisé en ce que** la surface de sol est une sole de canal (16), le planum (18) est fabriqué avant application des corps (10) formés sur la sole de canal (16), et une couche de séparation (20), de préférence formée de râpures d'argile, est appliquée sur le planum (18).
